# EUROPÄISCHE PATENTSCHRIFT

(11) **EP 0 260 419 B1**
(45) Veröffentlichungstag und Bekanntmachung des Hinweises auf die Patenterteilung: **27.01.1993**
(21) Anmeldenummer: 87111101.9
(22) Anmeldetag: 31.07.1987
(51) Int. Cl.: C06B 45/12, F42B 5/18

(54) **Verbrennbarer Treibladungsbehälter mit verbesserter Temperaturbeständigkeit**
Combustible propellant cartridge case with an improved temperature resistance
Douille combustible pour charge propulsive à résistance thermique modifiée

(30) Priorität: 03.09.1986 DE 3630019
(43) Veröffentlichungstag der Anmeldung: 23.03.1988
(73) Patentinhaber: Dynamit Nobel Aktiengesellschaft, 53839 Troisdorf (DE)
(72) Erfinder: Eich, Johannes, D-5210 Troisdorf (DE)

(56) Entgegenhaltungen:
- EP-A- 0 012 690
- FR-A- 2 294 421
- FR-A- 2 590 013
- US-A- 3 927 616

## Beschreibung

Vorliegende Erfindung befaßt sich mit verbrennbaren Treibladungsbehältern, wie Hülsen oder Kartuschen, deren Temperaturbeständigkeit verbessert ist. Gleichzeitig werden auch mechanische Eigenschaften dieser Behälter verbessert.

Es ist aus der DE-PS 27 10 451 bekannt, auf Munitionshülsen eine oder mehrere Lackschichten aufzubringen, um die mechanischen Eigenschaften dieser Hülsen zu verbessern und um die Gefahr einer ungewollten Entzündung der Hülse zu vermindern. Die in dieser Patentschrift beschriebenen Beschichtungen lösen jedoch das Problem der Temperaturbeständigkeit solcher Hülsen z.B. in solchen Fällen nicht, bei denen diese in heißgeschossenen Verbrennungsräumen, wie z.B. in den Patronenlagern von Schnellfeuerwaffen, zum Einsatz kommen. Dort können dann leicht Selbstentzündungen - auch als cook-off bezeichnet - auftreten.

Ein weiterer Nachteil dieser bekannten Beschichtungen besteht darin, daß diese in vielen Fällen nicht rückstandslos verbrennen, besonders dann, wenn in der Lackschicht inerte Materialien enthalten sind. Deshalb wird von vielen bekannten Beschichtungen die Energiebilanz des gesamten Systems negativ beeinflußt.

Es bestand deshalb die Aufgabe, verbrennbare Behälter für Treibladungspulver zu entwickeln, die möglichst temperaturbeständig sind und gleichzeitig mechanische Eigenschaftswerte besitzen, die denjenigen von bekannten Behältern mindestens gleichwertig sind. Weiterhin soll der Behälter rückstandslos abbrennen und die Energiebilanz des gesamten Abbrandsystems nicht negativ beeinflussen.

In Erfüllung dieser Aufgabe wurden nun verbrennbare Treibladungsbehälter, die mit einer Oberflächenbeschichtung versehen sind, gefunden, die durch eine Beschichtung mit einem als Explosivstoff bekannten Nitramin, das in einem Bindemittel eingebettet ist, gekennzeichnet sind.

Die einzusetzenden Nitramine sind solche, die als Explosivstoffe an sich bekannt sind, eine Detonationsgeschwindigkeit über 7 400 m/s besitzen und bei ihrer Verbrennung ein hohes Normalgasvolumen, vorzugsweise über 650 l/kg (gemessen nach der CIT-Methode), liefern. Weiterhin sollen sie Verpuffungspunkte über 200 °C, vorzugsweise über 230 °C, haben. Nitramine, die diese Bedingungen erfüllen, sind z.B. Cyclotrimethylentrinitramin (Hexogen) oder die Cyclotetramethylentetramine (Oktogene).

Als Bindemittel eignen sich solche flüssigen Harze, die eine phlegmatisierende Wirkung auf die Nitramine ausüben, so daß diese nicht detonieren, sondern gleichmäßig abbrennen. Weiterhin sollen die Harze beim Stehen an der Luft aushärten. Harze mit solchen Eigenschaften sind dem Fachmann an sich bekannt. Als Beispiele seien Harze auf Basis von Polyvinylalkohol, Polyvinylacetal, Polybutadien oder Polyacrylaten genannt.

Der Anteil der Bindemittel in der Beschichtung kann, je nach Art der verwendeten Harze, zwischen 5 und 20 Gew.-% variieren. Bevorzugt liegt er zwischen 10 und 15 Gew.-%, besonders wenn als Bindemittel ein Polyvinylacetalharz eingesetzt wird.

Die Dicke der Beschichtungen richtet sich nach dem jeweiligen Anwendungsfall und den eingesetzten Bestandteilen; sie kann zwischen 0,1 und 1,0 mm schwanken, vorzugsweise liegt sie zwischen 0,2 und 0,5 mm. Das Aufbringen erfolgt auf an sich bekannte Weise, ggf. in einem geeigneten Lösungsmittel gelöst; z.B. durch Spritzen, Tauchen, Walzen oder Pinseln. Das Aufbringen kann sowohl auf die noch nicht weiterverarbeitete Hülse als auch auf eine bereits mit Ladung und Geschoß versehene Hülse durchgeführt werden. Der aufzubringende Lack enthält weiterhin auch noch einen an sich bekannten Weichmacher.

Die erfindungsgemäße Beschichtung befindet sich immer auf den Außenflächen der Behälter. Sie kann auch an der Innenwand angebracht werden. In jedem Fall verbrennt sie zusammen mit dem Behälter.

Die Behälter, die erfindungsgemäß beschichtet sind, sind dem Fachmann an sich bekannt. Es handelt sich dabei sowohl um verbrennbare Hülsen oder Kartuschen als auch um solche Behälter, die anstelle von Beutelladungen eingesetzt werden können. Die Behälter haben vorzugsweise ein zentrales Rohr zur Aufnahme einer Anzündverstärkung und sind zylindrisch oder leicht konisch ausgebildet.

Die erfindungsgemäße Beschichtung verbessert das cook-off-Verhalten der Hülsen; sie schützt weiterhin die Hülsen vor eindringender Feuchtigkeit und verbessert auch die mechanischen Eigenschaften der Hülsen, wie z.B. die Reißfestigkeit, Stoß- und Schlagfestigkeit.

### Beispiel

Es werden 85 Gew.-Teile Hexogen zusammen mit 12 Gew.-Teilen eines Acrylatharzes, das unter dem Namen PLEXTOL M 600 der Firma Röhm, Darmstadt, im Handel ist, und 3 Gew.-Teilen Dioctylphthalat in 30 Gew.-Teile Toluol eingerührt. Die dabei erhaltene Paste wird auf eine verbrennbare Patronenhülse aufgespachtelt und mit einem Kalibrierwerkzeug auf eine Dicke von 0,2 mm eingestellt. Die nach dem Trocken der aufgebrachten Schicht erhaltene Hülse hat eine Selbstentzündungstemperatur von ca. 240 °C.

Eine mit dieser Hülse gefertigte Patrone setzt sich beim Schuß in der Waffe rückstandslos um.

## Patentansprüche

1. Verbrennbarer, mit einer Oberflächenbeschichtung aus einem Bindemittel und einem Explosivstoff versehener Treibladungsbehälter, **dadurch gekennzeichnet**, daß das Bindemittel ausgewählt ist aus der Gruppe Polyvinylalkohol, Polyvinylacetal, Polybutadien oder Polyacrylat, in dem als Explosivstoff ein Nitramin zusammen mit einem an sich bekannten Weichmacher vermischt wird, wobei der Anteil des Nitramins in der Beschichtung zwischen 80 und 95 Gew.-% beträgt.

2. Treibladungsbehälter gemäß Anspruch 1, dadurch gekennzeichnet, daß als Nitramin ein solches eingesetzt ist, das einen Verpuffungspunkt über 200°C besitzt.

3. Treibladungsbehälter gemäß Anspruch 1 oder 2, dadurch gekennzeichnet, daß das Nitramin Hexogen ist.

4. Treibladungsbehälter gemäß einem der Ansprüche 1 bis 3, dadurch gekennzeichnet, daß als Weichmacher Dioctylphthalat eingesetzt wird.

5. Treibladungsbehälter gemäß einem der Ansprüche 1 bis 4, dadurch gekennzeichnet, daß er als Hülse zur Aufnahme von Geschossen ausgebildet ist.

## Claims

1. Combustible propellant container provided with a surface coating formed of a binder and an explosive substance, characterised in that the binder is chosen from the group polyvinyl alcohol, polyvinyl acetal, polybutadiene or polyacrylate in which anitramine as explosive substance is mixed together with a plasticizer known per se, with the amount of nitramine in the coating amounting to between 80 and 95 % by weight.

2. Propellant container according to Claim 1, characterised in that there is employed as nitramine one which possesses a detonation point above 200°C.

3. Propellant container according to Claim 1 or 2, characterised in that the nitramine is hexogen.

4. Propellant container according to one of Claims 1 to 3, characterised in that dioctyl phthalate is employed as plasticizer.

5. Propellant container according to one of Claims 1 to 4, characterised in that it is designed as casing for receipt of shells.

## Revendications

1. Réservoir pour charge propulsive, combustible, pourvu d'un revêtement de surface constitué d'un agent liant et d'un explosif, caractérisé en ce que l'agent liant est choisi dans le groupe constitué des poly(alcool vinylique), des poly(acétal de vinyle), des polybutadiènes et des polyacrylates, agent liant auquel sont mélangés une nitramine, en tant qu'explosif, et un plastifiant connu en soi, la proportion de la nitramine dans le revêtement étant comprise entre 80 et 95 % en poids.

2. Réservoir pour charge propulsive selon la revendication 1, caractérisé en ce que l'on utilise comme nitramine une nitramine qui présente un point de déflagration supérieur à 200°C.

3. Réservoir pour charge propulsive selon la revendication 1 ou 2, caractérisé en ce que la nitramine est l'hexogène.

4. Réservoir pour charge propulsive selon l'une des revendications 1 à 3, caractérisé en ce que l'on utilise, comme plastifiant, du phtalate de dioctyle.

5. Réservoir pour charge propulsive selon l'une des revendications 1 à 4, caractérisé en ce qu'il a la forme d'une douille pour la fixation de projectiles.
